# EUROPÄISCHE PATENTSCHRIFT

(11) **EP 0 911 424 B1**
(45) Veröffentlichungstag und Bekanntmachung des Hinweises auf die Patenterteilung: **18.08.2004**
(21) Anmeldenummer: 98120103.1
(22) Anmeldetag: 23.10.1998
(51) Int. Cl.: C23C 4/12

(54) **Herstellung von selbsttragenden Verbundkörpern**
Making of self-supporting composite materials
Fabrication de matériaux composites autoportants

(30) Priorität: 27.10.1997 DE 19747384
(43) Veröffentlichungstag der Anmeldung: 28.04.1999
(73) Patentinhaber: Linde AG, 65189 Wiesbaden (DE)
(72) Erfinder: Heinrich, Peter, Dipl.-Ing., 82110 Germering (DE); Kreye, Heinrich, Professor Dr.-Ing., 22175 Hamburg (DE)
(74) Vertreter: Obermüller, Bernhard

(56) Entgegenhaltungen:
- EP-A- 0 484 533
- EP-A1- 0 911 425
- EP-A1- 0 911 426
- WO-A-95/07768
- CH-A- 658 045
- DE-C- 19 520 885
- US-A- 3 165 570
- TOKAREV A O: "STRUCTURE OF ALUMINUM POWDER COATINGS PREPARED BY COLD GASDYNAMIC SPRAYING" METAL SCIENCE AND HEAT TREATMENT, Bd. 38, Nr. 3/04, März 1996, Seiten 136-139, XP000698921

## Beschreibung

Die Erfindung betrifft ein Verfahren zur Herstellung von selbsttragenden Verbundkörpem.

Verbundkörper gewinnen in der Industrie zunehmend an Bedeutung. Insbesondere sind dabei Verbundkörper aus Werkstoffen mit unterschiedlichen Eigenschaften interessant. Gerade bei diesen Verbundkörpem können die Materialeigenschaften mit Gewinn ergänzt werden.

Die EP 911 425 A1 mit gleichem Zeitrang beschreibt ein Verfahren zum Beschichten von Substratwerkstoffen mittels thermischen Spritzens, wobei besondere Temperaturen und Gase verwendet werden.

Die EP 911 426 A1 mit gleichem Zeitrang beschreibt ein Verfahren zur Herstellung von selbsttragenden Formteilen mittels thermischem Spritzens.

Aus der CH 658 045 A5 ist ein Verfahren zur Herstellung von Glasformen für Hohlglaserzeugnisse bekannt, bei dem eine spezielle Nickellegierung mittels Plasmaspritzens oder Flammspritzens aufgetragen wird.

Aus der US 3,165,570 ist ein thermisches Spritzverfahren bekannt, bei dem Partikel mit hoher Geschwindigkeit als Plasma-Jet in eine Form geblasen werden.

Aus der DE 195 20 885 C1 ist ein Verfahren zum Hochdruck-Hochgeschwindigkeitsflammspritzen bekannt, bei dem metallische Schichten erzeugt werden, die auch lasttragend sein können.

Das thermische Spritzen zum Beschichten kennt als Verfahrensvarianten das autogene Flammspritzen oder das Hochgeschwindigkeits-Flammspritzen, das Lichtbogenspritzen, das Plasmaspritzen, das Detonationsspritzen und das Laserspritzen.

Thermische Spritzverfahren werden in allgemeiner Form beispielsweise in
- *Übersicht und Einführung in das "Thermische Spritzen",* Peter Heinrich, Linde-Berichte aus Technik und Wissenschaft, 52/1982, Seiten 29 bis 37,
oder
- *Thermisches Spritzen - Fakten und Stand der Technik*, Peter Heinrich, Jahrbuch Oberflächentechnik 1992, Band 48, 1991, Seiten 304 bis 327, Metall-Verlag GmbH,
beschrieben.

Thermische Spritzverfahren zeichnen sich im Wesentlichen dadurch aus, dass sie gleichmäßig aufgetragene Beschichtungen ermöglichen. Durch thermische Spritzverfahren aufgetragene Beschichtungen können durch Variation der Spritzmaterialien an unterschiedliche Anforderungen angepasst werden. Die Spritzmaterialien können dabei in Form von Drähten, Stäben oder als Pulver verarbeitet werden. Beim thermischen Spritzen kann zusätzlich eine thermische Nachbehandlung vorgesehen sein.

In jüngerer Zeit wurde darüber hinaus ein weiteres thermisches Spritzverfahren entwickelt, welches auch als Kaltgasspritzen bezeichnet wird. Es handelt sich dabei um eine Art Weiterentwicklung des Hochgeschwindigkeits-Flammspritzens mit Pulver. Dieses Verfahren ist beispielsweise in der europäischen Patentschrift EP 0 484 533 B1 oder der WO 95/07768 beschrieben. Beim Kaltgasspritzen kommt ein Zusatzwerkstoff in Pulverform zum Einsatz. Die Pulverpartikel werden beim Kaltgasspritzen jedoch nicht im Gasstrahl geschmolzen. Vielmehr liegt die Temperatur des Gasstrahles unterhalb des Schmelzpunktes der Pulverpartikel des Zusatzwerkstoffes (EP 0 484 533 B1) oder aber nur in geringem Maße oberhalb der Schmelztemperatur des Pulvers. Im Kaltgasspritzverfahren wird also ein im Vergleich zu den herkömmlichen Spritzverfahren "kaltes" bzw. ein vergleichsweise kälteres Gas verwendet. Gleichwohl wird das Gas aber ebenso wie in den herkömmlichen Verfahren erwärmt, aber lediglich auf Temperaturen unterhalb des Schmelzpunktes der Pulverpartikel des Zusatzwerkstoffes oder auf Temperaturen des Gasstrahles von 100 K bis zu 200 K oberhalb des Schmelzpunktes der Pulverpartikel des Zusatzwerkstoffes.

Ein ähnliches Verfahren ist aus A.O. Tokarev: "Structure of Aluminium Powder Coatings Prepared by Cold Gasdynamics Spraying" in Metal Science and Heat Treatment, Bd. 38, Nm. 3-4, 1996, bekannt. Dort wird Stahl durch Kaltgasspritzen mit einer Aluminiumschicht versehen. Die Partikelgeschwindigkeiten liegen dabei zwischen 400 und 450 m/sec.

Der vorliegenden Erfindung liegt die Aufgabe zugrunde, ein Verfahren zur Herstellung von selbsttragenden Verbundkörpem aufzuzeigen, welches eine einfache Art und Weise der Herstellung ermöglicht und/oder welches wesentlich dazu beiträgt, die Qualität und die Eigenschaften von Verbundkörpem zu verbessern und damit ihren Einsatzbereich erweitert, wobei ein Grundkörper eines Werkstoffes durch thermisches Spritzen beschichtet wird, wobei ein pulverförmiger Zusatzwerkstoff mittels eines Gases auf die zu beschichtende Oberfläche des Grundkörpers geleitet wird.

Die gestellte Aufgabe wird dadurch gelöst, dass der Gasstrahl beim thermischen Spritzen einen Druck von 21 bis 50 bar aufweist und dass der pulverförmige Zusatzwerkstoff auf die zu beschichtende Oberfläche des Grundkörpers geleitet wird, ohne dass die Pulverpartikel des Zusatzwerkstoffes im Gasstrahl geschmolzen werden.

Erfindungsgemäß wird der pulverförmige Zusatzwerkstoff auf die zu beschichtende Oberfläche des Grundkörpers geleitet, ohne dass Pulverpartikel des Zusatzwerkstoffes im Gasstrahl geschmolzen werden.

Die Angabe, dass die Pulverpartikel des Zusatzwerkstoffes im Gasstrahl nicht geschmolzen werden, soll im Rahmen der vorliegenden Erfindung auch bedeuten, dass die Partikel im Gasstrahl im Wesentlichen nicht angeschmolzen werden. Dies kann dadurch sichergestellt werden, daß die Temperatur des Gasstrahles unterhalb des Schmelzpunktes der Pulverpartikel des Zusatzwerkstoffes liegt. Aber selbst bei Temperaturen des Gasstrahles von 100 K bis zu 200 K oberhalb des Schmelzpunktes der Pulverpartikel des Zusatzwerkstoffes kann aufgrund der extrem kurzen Verweilzeit der Partikel im Gasstrahl im Bereich von Millisekunden ein Schmelzen oder auch ein Anschmelzen der Pulverpartikel verhindert werden. Die Bedeutung der höheren Gastemperaturen bzw. der Vorteil der Erwärmung des Gases liegt darin, dass in heißeren Gasen die Schallgeschwindigkeit höher ist und dadurch auch die Partikelgeschwindigkeit vergleichsweise größer wird.

Das Kaltgasverfahren besitzt gegenüber herkömmlichen Verfahren des thermischen Spritzens eine Reihe von Vorteilen. Die thermische Einwirkung und Kraftwirkung auf die Oberfläche des Substratwerkstoffes ist verringert, wodurch ungewollte Veränderungen der Materialeigenschaften des Substratwerkstoffes verhindert oder zumindest merklich verringert werden können. Ebenso können weitgehend Änderungen in der Struktur des Substratwerkstoffs unterbunden werden. Die mit dem Kaltgasspritzverfahren erzeugten Schichten besitzen keine oder zumindest keine ausgeprägte Textur, d.h. es gibt keine Vorzugsorientierung der einzelnen Körner oder Kristalle. Das Substrat wird ferner nicht durch eine Flamme oder ein Plasma erwärmt, so daß keine oder nur extrem geringe Veränderungen am Grundkörper und auch kein Verzug von Werkstücken durch Wärmespannungen infolge des thermischen Spritzens auftreten.

Es hat sich gezeigt, daß die zahlreichen verfahrenstechnischen Möglichkeiten des thermischen Spritzens nach dem Kaltgasverfahren für die Herstellung von Verbundkörpem genutzt werden können. Durch die Möglichkeiten der Verwendung unterschiedliche Pulvermaterialien und Pulvermischungen eröffnet sich eine breite Palette für die Zusammensetzung von Verbundkörpern. Es lassen sich Verbundkörper für die unterschiedlichsten Anforderungen auf einfache Art und Weise herstellen.

So können Bauteile wie beispielsweise ein Keramikrohr mit einer Schicht aus Metallen, Metallegierungen, Hartstoffen, Keramiken und/oder Kunststoffen beschichtet werden, um das Rohr gasdicht und/oder vakuumdicht zu bekommen.

Eine andere Möglichkeit besteht darin, eine elektrisch und/oder magnetisch leitfähige Schicht aufzutragen. Auf diese Weise können beispielsweise Bauteile aus Keramik, Glas, Kunststoff oder Verbundwerkstoff (z.B. CFK) über die aufgespritzte Schicht leitfähig gemacht werden.

Ferner können Bauteile verstärkt werden und erhalten dadurch eine höhere mechanische Belastbarkeit. Beispielsweise kann ein dünnes Bauteil, das aus einem teuren Werkstoff besteht und/oder materialspezifische physikalische Eigenschaften aufweist, mit einem kostengünstigen Spritzmaterial, beispielsweise einem Metall, einer Metalllegierung und/oder einer Keramik, beschichtet werden. Dabei können relativ dünne Grundkörper als Ausgangsmaterial verwendet werden. Dieser Grundkörper wird anschließend durch Aufspritzen von zum Werkstoff des Grundkörpers unterschiedlichem Material auf der Innen- und/oder der Außenseite auf die notwendige Dicke verstärkt. Es ist auch möglich, daß der Grundkörper eine geringere Dicke aufweist als die durch thermisches Spritzen aufgespritzte Schicht. Ein Grundkörper kann insbesondere durch Aufspritzen einer Schicht oder eines Überzugs mittels des Kaltspritzverfahrens verstärkt werden.

Erfindungsgemäß kann das Gas für das thermische Spritzen Stickstoff, Helium, Argon, Neon, Krypton, Xenon, ein Wasserstoff enthaltendes Gas, ein kohlenstoffhaltiges Gas, insbesondere Kohlendioxid, Sauerstoff, ein Sauerstoff enthaltendes Gas, Luft, Wasserstoff oder Mischungen der vorgenannten Gase enthalten. Neben den aus der EP 0 484 533 B1 bekannten Gasen Luft und/oder Helium eignen sich auch für das den pulverförmigen Zusatzwerkstoff tragende Gas ein Stickstoff, Argon, Neon, Krypton, Xenon, Sauerstoff, ein Wasserstoff enthaltendes Gas, ein kohlenstoffhaltiges Gas, insbesondere Kohlendioxid, Wasserstoff oder Mischungen der vorgenannten Gase und Mischungen dieser Gase mit Helium. Der Anteil des Helium am Gesamtgas kann bis zu 90 Vol.-% betragen. Bevorzugt wird ein Heliumanteil von 10 bis 50 Vol.-% im Gasgemisch eingehalten.

Es hat sich gezeigt, daß durch den Einsatz von unterschiedlichen Gasen zum Beschleunigen und Tragen des pulverförmigen Zusatzwerkstoffes die Flexibilität und Wirksamkeit des Verfahrens wesentlich vergrößert werden kann. Die so hergestellten Schichten haften sehr gut auf den verschiedensten Substratwerkstoffen, beispielsweise auf Metall, Metallegierungen, Keramik einschließlich Glas, Kunststoffe und Verbundwerkstoffe. Die mit dem erfindungsgemäßen Verfahren hergestellten Beschichtungen sind von hoher Güte, weisen eine außerordentlich geringe Porosität auf und besitzen extrem glatte Spritzoberflächen, so daß sich in der Regel eine Nacharbeitung erübrigt. Die erfindungsgemäß eingesetzten Gase besitzen eine ausreichende Dichte und Schallgeschwindigkeit, um die erforderlichen hohen Geschwindigkeiten der Pulverpartikel für das Kaltgasspritzen gewährleisten zu können. Das Gas kann dabei inerte und/oder reaktive Gase enthalten. Mit den genannten Gasen ist die Herstellung von sehr dichten und besonders gleichmäßigen Beschichtungen möglich, welche sich außerdem durch ihre Härte und Festigkeit auszeichnen. Die Schichten weisen extrem geringe Oxidgehalte auf.

Der Gasstrahl kann auf eine Temperatur im Bereich zwischen 30 und 800 °C erwärmt werden, wobei alle bekannten pulverförmigen Spritzmaterialien eingesetzt werden können. Die Erfindung eignet sich insbesondere für Spritzpulver aus Metallen, Metalllegierungen, Hartstoffen, Keramiken und/oder Kunststoffen.

In Ausgestaltung des erfindungsgemäßen Verfahrens wird die Temperatur des Gasstrahles im Bereich zwischen 300 und 500 °C gewählt. Diese Gastemperaturen eignen sich insbesondere für den Einsatz von reaktiven Gasen oder reaktiven Gasbestandteilen. Als reaktive Gas oder Gasbestandteile sind insbesondere Wasserstoffzumischungen, kohlenstoffhaltige Gase oder stickstoffhaltige Gase zu erwähnen.

Erfindungsgemäß wird ein Gasstrahl mit einem Druck von 21 bis 50 bar eingesetzt. Vor allem das Arbeiten mit höheren Gasdrücken bringt zusätzliche Vorteile, da die Energieübertragung in Form von kinetischer Energie erhöht wird. Hervorragende Spritzergebnisse wurden beispielsweise mit Gasdrücken von etwa 35 bar erzielt. Die Hochdruckgasversorgung kann beispielsweise durch das in der deutschen Patentanmeldung DE 197 16 414.5 beschriebene Verfahren bzw. die dort beschriebene Gasversorgungsanlage sichergestellt werden.

Im erfindungsgemäßen Verfahren können die Pulverpartikel auf eine Geschwindigkeit von 300 bis 1600 m/s beschleunigt werden. Im erfindungsgemäßen Verfahren eignen sich dabei insbesondere Geschwindigkeiten der Pulverpartikel zwischen 1000 und 1600 m/s, besonders bevorzugt zwischen 1250 und 1600 m/s, da in diesem Fall die Energieübertragung in Form von kinetischer Energie besonders hoch ausfällt.

Die im erfindungsgemäßen Verfahren eingesetzten Pulver besitzen bevorzugt Partikelgrößen von 1 bis 100 µm.

Zur Durchführung des erfindungsgemäßen Verfahrens können alle geeigneten Vorrichtungen eingesetzt werden, insbesondere gilt dies für die in der EP 0 484 533 B1 beschriebene Vorrichtung.

Besondere Vorteile bringen folgende nach der Erfindung hergestellte Verbundkörper mit sich:
- aufgrund der Spritzschicht gasdichte und/oder vakuumdichte Verbundkörper,
- Verbundkörper mit elektrisch und/oder magnetisch leitfähiger Spritzschicht und
- Verbundkörper, deren Grundkörper durch die Spritzschicht verstärkt ist und die eine gewünschte mechanische Belastbarkeit aufweisen.

Die Erfindung wird im folgenden anhand eines in der Zeichnung dargestellten Ausführungsbeispieles näher erläutert.

Hierbei zeigt
- Figur 1: ein erfindunsgemäßen Verbundkörper aus Grundkörper und Schicht.

In Figur 1 ist im Bild A ein Keramikrohr 1 dargestellt. Um das Keramikrohr 1 gasdicht und vakuumdicht zu bekommen, wurde es - wie in Bild B gezeigt - mittels thermischen Spritzens nach dem Kaltgasspritzverfahren mit einer Schicht 2 aus Metall überzogen.

## Patentansprüche

1. Verfahren zur Herstellung von selbsttragenden Verbundkörpem (1, 2) aus mindestens zwei unterschiedlichen Werkstoffen, wobei ein Grundkörper (1) eines Werkstoffes durch thermisches Spritzen beschichtet (2) wird, wobei ein pulverförmiger Zusatzwerkstoff mittels eines Gases auf die zu beschichtende Oberfläche des Grundkörpers (1) geleitet wird, **dadurch gekennzeichnet, dass** der Gasstrahl beim thermischen Spritzen einen Druck von 21 bis 50 bar aufweist und dass der pulverförmige Zusatzwerkstoff auf die zu beschichtende Oberfläche des Grundkörpers (1) geleitet wird, ohne dass die Pulverpartikel des Zusatzwerkstoffes im Gasstrahl geschmolzen werden.

2. Verfahren nach Anspruch 1, **dadurch gekennzeichnet, dass** das Gas für das thermische Spritzen Stickstoff, Helium, Argon, Neon, Krypton, Xenon, ein Wasserstoff enthaltendes Gas, ein kohlenstoffhaltiges Gas, insbesondere Kohlendioxid, Sauerstoff, ein Sauerstoff enthaltendes Gas, Luft, Wasserstoff oder Mischungen der vorgenannten Gase enthält.

3. Verfahren nach einem der Ansprüche 1 oder 2, **dadurch gekennzeichnet, dass** die Temperatur des Gasstrahles beim thermischen Spritzen im Bereich zwischen 30 und 800 °C liegt.

4. Verfahren nach einem der Ansprüche 1 bis 3, **dadurch gekennzeichnet, dass** die Pulverpartikel beim thermischen Spritzen auf eine Geschwindigkeit von 300 bis 1600 m/s beschleunigt werden.

## Claims

1. Method for producing self-supporting composite bodies (1, 2) from at least two different materials, in which a base body (1) made from one material is coated (2) by thermal spraying, with a pulverulent additive being passed onto that surface of the base body (1) which is to be coated by means of a gas, **characterized in that** the gas jet is at a pressure of from 21 to 50 bar during the thermal spraying, and **in that** the pulverulent additive is passed onto that surface of the base body (1) which is to be coated without the powder particles of the additive being melted in the gas jet.

2. Method according to Claim 1, **characterized in that** the gas for the thermal spraying contains nitrogen, helium, argon, neon, krypton, xenon, a hydrogencontaining gas, a carbon-containing gas, in particular carbon dioxide, oxygen, an oxygen-containing gas, air, hydrogen or mixtures of the abovementioned gases.

3. Method according to either of Claims 1 and 2, **characterized in that** the temperature of the gas jet during the thermal spraying is in the range between 30 and 800ºC.

4. Method according to one of Claims 1 to 3, **characterized in that** the powder particles are accelerated to a velocity of from 300 to 1600 m/s during the thermal spraying.

## Revendications

1. Procédé de fabrication de corps composites autoportants (1, 2) faits d'au moins deux matériaux différents, un corps de base (1) d'un matériau étant revêtu (2) par projection à chaud, un matériau auxiliaire pulvérulent étant acheminé à l'aide d'un gaz sur la surface à revêtir du corps de base (1), **caractérisé en ce que** le jet de gaz, lors de la projection à chaud, présente une pression de 21 à 50 bars et **en ce que** le matériau auxiliaire pulvérulent est acheminé sur la surface à revêtir du corps de base (1), sans que les particules de poudre du matériau auxiliaire ne passent à l'état fondu dans le jet de gaz.

2. Procédé selon la revendication 1, **caractérisé en ce que** le gaz pour la projection à chaud contient de l'azote, de l'hélium, de l'argon, du néon, du krypton, du xénon, un gaz contenant de l'hydrogène, un gaz contenant du carbone, en particulier, du dioxyde de carbone, de l'oxygène, un gaz contenant de l'oxygène, de l'air, de l'hydrogène ou des mélanges des gaz suscités.

3. Procédé selon l'une quelconque des revendications 1 ou 2, **caractérisé en ce que** la température du jet de gaz, lors de la projection à chaud, se situe dans le domaine compris entre 30 et 800°C.

4. Procédé selon l'une quelconque des revendications 1 à 3, **caractérisé en ce que** les particules de poudre, lors de la projection à chaud, sont accélérées à une vitesse de 300 à 1600 m/s.
